# EUROPÄISCHE PATENTSCHRIFT

(11) **EP 0 518 815 B1**
(45) Veröffentlichungstag und Bekanntmachung des Hinweises auf die Patenterteilung: **28.12.1994**
(21) Anmeldenummer: 92810382.9
(22) Anmeldetag: 21.05.1992
(51) Int. Cl.: C22C 1/00, C21D 1/34

(54) **Verfahren zum Aufheizen eines Werkstückes aus einer Metallegierung**
Process for heating a metal alloy workpiece
Procédé de chauffage d'une pièce en alliage métallique

(30) Priorität: 10.06.1991 CH 1730/91
(43) Veröffentlichungstag der Anmeldung: 16.12.1992
(73) Patentinhaber: ALUSUISSE-LONZA SERVICES AG, 8034 Zürich (CH)
(72) Erfinder: Gabathuler, Jean-Pierre, CH-8226 Schleitheim (CH); Krähenbühl, Yves, CH-1004 Lausanne (CH)

(56) Entgegenhaltungen:
- EP-A- 0 090 253
- EP-A- 0 093 248
- EP-A- 0 158 946
- WO-A-10/8089
- FR-A- 2 266 748
- GB-A- 2 112 676
- WORLD PATENTS INDEX, AN 83-21348k & JP-A-58011742

## Beschreibung

Die Erfindung betrifft ein Verfahren zum zweistufigen Aufheizen eines Werkstückes aus einer festen Aluminiumlegierung auf eine zwischen Solidus- und Liquidustemperatur der Legierung liegende Endtemperatur zur Herstellung eines teilfesten-teilflüssigen, thixotropen Zustandes des Werkstückes.

Bei der Herstellung von Metallegierungsphasen mit thixotropen Eigenschaften ist bekannt, die Temperatur einer Legierungsschmelze auf einen Wert zwischen Solidus- und Liquidustemperatur einzustellen und den hierbei entstehenden Legierungsbrei zur Umwandlung der beim Erstarrungsvorgang sich bildenden Dendriten zu im wesentlichen globulitischen Gusskörnern kräftig zu rühren. Dieses Verfahren sowie die Einsatzmöglichkeiten der damit erzeugten Metallegierungsphase mit thixotropen Eigenschaften ist beispielsweise in der US-A-3 948 650 ausführlich beschrieben.

Im allgemeinen werden diese teilfesten-teilflüssigen Metallegierungsphasen zunächst unter die Solidustemperatur der Legierung -- im allgemeinen auf Raumtemperatur -- abgekühlt und erst kurz vor deren Weiterverarbeitung auf die erforderliche Verarbeitungstemperatur, bei welcher die thixotropen Eigenschaften in Erscheinung treten, aufgeheizt.

Ein ebensolches Verfahren wird beispielsweise in der GB 2 112 676 zur Herstellung dünnwandiger und hochfester Patronenhülsen aus Kupferlegierungen beschrieben. Dabei wird eine kupferhaltige Metallegierung in einem Reservoir zuerst über die Liquidustemperatur erhitzt und danach in eine Kühlzone geleitet, in der die Metallschmelze in den thixotropen Zustand überführt wird. Um bei diesem Vorgang die Bildung von Dendriten möglichst zu verhindern, wird auch bei diesem Verfahren die halbfeste Metallegierung mittels einem Rührwerk grossen Scherkräften ausgesetzt. Die aus dieser Kühl- bzw. Rührzone austretende thixotrope Legierung wird dann beispielsweise zu Bolzen gegossen und abgekühlt. Um eine Kornvergröberung möglichst zu vermeiden, kann während des Giess- und Verfestigungsprozesses die thixotrope Legierung beispielsweise mittels einem elektromagnetischen Rührwerk weiter gerührt werden. Die so erhaltenen Bolzen werden dann gegebenenfalls in Stücke zerlegt und mittels einer Induktivheizung schnell wieder in den thixotropen Zustand überführt, in welchem sie dann einer Formgebung unterzogen werden.

Sowohl bei der Herstellung der Metallegierungsphase mit thixotropen Eigenschaften als auch beim späteren nochmaligen Aufheizen der Werkstücke auf die Weiterverarbeitungstemperatur ist eine Vergröberung der Gusskörner unerwünscht.

Zum Aufheizen von metallischen Werkstoffen ist allgemein bekannt, oel-, gas- oder widerstandsbeheizte Öfen mit oder ohne Luftumwälzung oder auch Induktionsöfen einzusetzen.

In der EP 0 158 946 wird ein zweistufiges Verfahren zum Erhitzen von nichtmagnetischen Metallteilen auf eine erhöhte Bearbeitungstemperatur beschrieben, wobei die diesem Verfahren zugrundeliegende Aufgabe die Bereitstellung von auf die entsprechende Schmiedetemperatur gebrachten nichtmagnetischen Werkstücken war. Um die bei langer Lagerung solcher Werkstoffe bei den entsprechenden Schmiede-Temperaturen zu erwartende Oberflächenverwitterung oder Kornvergröberung zu vermeiden, wurde in der EP 0 158 946 die Forderung einer schnellen Erhitzung der zu schmiedenden Werkstücke erhoben. Wegen des niedrigen Wirkungsgrades von Induktivheizungen wurde in der EP 0 158 946 ein zweistufiges Verfahren zum Erhitzen der Werkstücke vorgeschlgen, bei dem in einem ersten Verfahrensschritt das Werkstück in einem elektrischen Strahlheizofen auf eine Vorwärmtemperatur, die wesentlich unterhalb der Schmiedetemperatur liegt, aufgeheizt und nach dessen sofortiger Überführung in einen Induktionsheizofen in einem zweiten Verfahrensschritt induktiv auf die gewählte Bearbeitungstemperatur gebracht wird.

Angesichts dieser Gegebenheiten haben sich die Erfinder zum Ziel gesetzt, ein Verfahren der eingangs erwähnten Art zu schaffen, mit welchem der thixotrope Zustand eines Werkstückes aus einer Aluminiumlegierung für dessen Weiterverarbeitung kostengünstig und ohne Inkaufnahme einer wesentlichen Kornvergröberung eingestellt werden kann.

Zur erfindungsgemässen Lösung der Aufgabe führt, dass das Werkstück in einem ersten Schritt konvektiv, durch Wärmeleitung, Wärmestrahlung oder eine andere nicht-induktive Wärmeübertragung auf eine 10 bis 50 °C unterhalb der Solidustemperatur der Aluminiumlegierung liegende Temperatur und in einem anschliessenden zweiten Schritt induktiv auf die Endtemperatur aufgeheizt wird, wobei beim Aufheizen im zweiten Schritt Wechselstromfrequenz und Heizleistung derart aufeinander abgestimmt werden, dass unter Einhaltung einer möglichst kurzen Zeit bis zum Erreichen der Endtemperatur die Oberflächentemperatur des Werkstückes die gewünschte Endtemperatur nie übersteigt.

Mit dem erfindungsgemässen Verfahren wird einerseits die gewünschte Endtemperatur durch die induktive Aufheizung im zweiten Schritt schnell erreicht und demzufolge die Verweilzeit des Werkstückes im teilfestenteilflüssigen Zustand, in welchem die stärkste Neigung zur Kornvergröberung beobachtet wird, möglichst kurz gehalten. Da in diesem zweiten Schritt nur eine Temperaturerhöhung am Werkstück von etwa 30° bis 100° C erfolgt, kann zudem die Leistung und damit die Grösse der Induktionsheizanlage verhältnismässig klein und damit kostengünstig ausgelegt werden. Andererseits ist der Energieverlust bei der Aufheizung durch nicht-induktive Wärmeübertragung im ersten Schritt unter Berücksichtigung des grossen Temperaturintervalls wesentlich geringer als bei einer entsprechenden Induktionsheizung.

Die induktive Aufheizung des Werkstückes im zweiten Schritt erfolgt bevorzugt mit einer Wechselstromfrequenz zwischen 50 und 1000 Hz und einer Heizleistung zwischen etwa 10 und 200 kW. Wechselstromfrequenz und Heizleistung werden derart aufeinander abgestimmt, dass unter Einhaltung einer möglichst kurzen Zeit bis zum Erreichen der Endtemperatur die Oberflächentemperatur des Werkstücken die gewünschte Endtemperatur nie übersteigt.

Unter Produktionsbedingungen wird das erfindungsgemässe Verfahren zweckmässigerweise kontinuierlich durchgeführt. Hierbei erfolgt das Aufheizen im ersten Schritt bevorzugt in einem Durchlauf- oder Tunnelofen und im zweiten Schritt taktweise durch jeweiliges Überführen in aufeinanderfolgende Induktionsspulen, wobei die Durchlaufgeschwindigkeit der Werkstücke durch den Durchlauf- oder Tunnelofen, die Taktzeit der Induktionsheizanlage sowie die Taktzeit der nachfolgenden Weiterverarbeitungssanlage aufeinander abgestimmt werden. Pro Durchlauf- oder Tunnelofen können auch mehrere Linien von Induktionsspulen eingesetzt werden.

Ein weiterer Vorteil der erfindungsgemässen Lösung ist darin zu sehen, dass im Falle eines Unterbruchs an der Weiterverarbeitungsanlage weniger Ausschuss an Werkstücken im teilfesten-teilfüssigen Zustand entsteht als bei einem taktweisen Verfahren mit induktiver Aufheizung auch im ersten Schritt, da mit dem erfindungsgemässen Verfahren bei gleicher Produktionsgeschwindigkeit weniger Induktionsspulen erforderlich sind.

Das erfindungsgemässe Verfahren wird bevorzugt angewendet bei der Herstellung von zur Weiterverarbeitung vorgesehenen Werkstücken mit thixotropen Eigenschaften, insbesondere zur Weiterverarbeitung von Bolzen oder Barren in Druckgiess-, Schmiede-, Walz- und Pressanlagen.

Das erfindungsgemässe Verfahren wird nachstehend anhand eines Ausführungsbeispiels näher erläutert.

### Beispiel

Eine Legierung des Typs AlSi7Mg mit 6,9 Gew.-% Si und 0,4 Gew.-% Mg wurde in einer Stranggiessanlage unter Erzeugung eines thixotropen Gefüges zu einem Strang von 75 mm Durchmesser vergossen und zu Bolzen von 180 mm Höhe geschnitten. Der durchschnittliche Durchmesser der globulitischen Gusskörner betrug weniger als 100 µm. Die Solidustemperatur der Legierung liegt bei 555° C. Die Bolzen wurden während zwei Stunden in einem Warmhalteofen mit Luftumwälzung auf die eingestellte Ofentemperatur von 540° C aufgeheizt. Anschliessend wurden die Bolzen in einer Induktionsspule mit einer Leistung von 25 kW und einer Wechselstromfrequenz von 250 Hz innerhalb von 6 Min. auf die Endtemperatur von etwa 580° C -- entsprechend einem Flüssigmetallanteil von 30 bis 40 % --aufgeheizt. Die metallographische Untersuchung an Bolzenquerschnitten zeigte, dass keine wesentliche Kornvergröberung eingetreten war, d.h. die durchschnittliche Korngrösse lag immernoch unterhalb von 100 µm.

## Patentansprüche

1. Verfahren zum zweistufigen Aufheizen eines Werkstückes aus einer festen Aluminiumlegierung auf eine zwischen Solidus- und Liquidustemperatur der Legierung liegende Endtemperatur zur Herstellung eines teilfesten bzw. teilflüssigen, thixotropen Zustandes des Werkstückes, wobei
das Werkstück in einem ersten Schritt konvektiv, durch Wärmeleitung, Wärmestrahlung oder eine andere nicht-induktive Wärmeübertragung auf eine 10 bis 50 °C unterhalb der Solidustemperatur der Legierung liegende Temperatur und in einem anschliessenden zweiten Schritt induktiv auf die Endtemperatur aufgeheizt wird, wobei im zweiten Schritt Wechselstromfrequenz und Heizleistung derart aufeinander abgestimmt werden, dass unter Einhaltung einer möglichst kurzen Zeit bis zum Erreichen der Endtemperatur die Oberflächentemperatur des Werkstückes die gewünschte Endtemperatur nie übersteigt.

2. Verfahren nach Anspruch 1, dadurch gekennzeichnet, dass das Werkstück im zweiten Schritt mit einer Wechselstromfrequenz zwischen 50 und 1000 Hz aufgeheizt wird.

3. Verfahren nach Anspruch 1, dadurch gekennzeichnet, dass das Werkstück im zweiten Schritt mit einer Leistung zwischen 10 und 200 kW aufgeheizt wird.

4. Verfahren nach Anspruch 1, dadurch gekennzeichnet, dass das Aufheizen der Werkstücke im ersten Schritt kontinuierlich in einem Durchlauf- oder Tunnelofen durchgeführt wird.

5. Verfahren nach Anspruch 1, dadurch gekennzeichnet, dass das Aufheizen der Werkstücke im zweiten Schritt taktweise in mehreren aufeinanderfolgenden Induktionsspulen durchgeführt wird.

6. Verfahren nach den Ansprüchen 4 und 5, dadurch gekennzeichnet, dass pro Durchlauf- oder Tunnelofen mehrere Induktionsspulenlinien eingesetzt werden.

7. Anwendung des Verfahrens nach einem der Ansprüche 1 bis 6 zur Herstellung von zur Weiterverarbeitung vorgesehenen Werkstücken mit thixotropen Eigenschaften, insbesondere zur Weiterverarbeitung von Bolzen oder Barren in Druckgiess-, Schmiede-, Walz- und Pressanlagen.

## Claims

1. Process for the two-stage heating of a solid aluminium alloy workpiece to a final temperature between the solidus and liquidus temperature of the alloy in order to produce a partially solid or partially liquid thixotropic state of the workpiece, the workpiece, in a first step, being heated convectively by thermal conduction, thermal radiation or some other non-inductive heat transfer method to a temperature 10 to 50°C below the solidus temperature of the alloy and, in a second subsequent step, being heated inductively to the final temperature, the alternating current frequency and the heating power in the second step being adapted to one another in such a manner that the surface temperature of the workpiece never exceeds the desired final temperature, the final temperature still being reached within the shortest possible time.

2. Process according to claim 1, characterised in that, in the second step, the workpiece is heated at an alternating current frequency of between 50 and 1000 Hz.

3. Process according to claim 1, characterised in that, in the second step, the workpiece is heated at a power of between 10 and 200 kW.

4. Process according to claim 1, characterised in that, in the first step, the workpieces are heated continuously in a continuous or tunnel furnace.

5. Process according to claim 1, characterised in that, in the second step, the workpieces are heated in timed sequence in several successive induction coils.

6. Process according to claims 4 and 5, characterised in that several lines of induction coils are used for each continuous or tunnel furnace.

7. Use of the process according to one of claims 1 to 6 for the production of workpieces with thixotropic properties provided for further processing, especially for the further processing of bolts or bars in die-casting, forging, rolling and pressing plants.

## Revendications

1. Procédé de chauffage en deux temps d'une pièce en alliage solide d'aluminium à une température comprise entre la température de solidus et la température de liquidus de l'alliage, en vue de la production d'un état thixotrope, semi-solide ou semi-liquide de la pièce, la pièce étant chauffée par convection au cours du premier temps, par conductivité thermique, rayonnement thermique ou autre transmission thermique de type non inductif, à une température inférieure de 10 à 50°C à la température de solidus de l'alliage et à la température finale par induction, au cours d'un second temps consécutif, la fréquence du courant alternatif et la puissance calorifique au cours du second temps étant coordonnées de telle sorte que la température superficielle de la pièce n'excède jamais la température finale souhaitée, étant entendu que la température finale est atteinte aussi rapidement que possible.

2. Procédé selon la revendication 1, caractérisé en ce que la pièce est chauffée au cours du second temps à une fréquence de courant alternatif comprise entre 50 et 1 000 Hz.

3. Procédé selon la revendication 1, caractérisé en ce que la pièce est chauffée au cours du second temps à une puissance comprise entre 10 et 200 kW.

4. Procédé selon la revendication 1, caractérisé en ce que le chauffage des pièces au cours du premier temps s'effectue de façon continue dans un four continu ou four tunnel.

5. Procédé selon la revendication 1, caractérisé en ce que le chauffage des pièces au cours du second temps s'effectue de façon cyclique dans plusieurs bobines d'inductance successives.

6. Procédé selon les revendications 4 et 5, caractérisé en ce qu'on utilise plusieurs lignes de bobines d'inductance par four continu ou four tunnel.

7. Application du procédé selon une des revendications 1 à 6, pour la production de pièces à propriétés thixotropes, qu'il est prévu de soumettre à un usinage ultérieur, notamment usinage de billettes ou de lingots dans des installations de coulée continue, de forgeage, de laminage et de pressage.
